# EUROPÄISCHE PATENTSCHRIFT

(11) **EP 1 581 779 B1**
(45) Veröffentlichungstag und Bekanntmachung des Hinweises auf die Patenterteilung: **12.11.2008**
(21) Anmeldenummer: 03782142.8
(22) Anmeldetag: 08.12.2003
(51) Int. Cl.: F27D 1/12

(54) **KÜHLELEMENT, INSBESONDERE FÜR ÖFEN, SOWIE VERFAHREN ZUR HERSTELLUNG EINES KÜHLELEMENTES**
COOLING ELEMENT, PARTICULARLY FOR FURNACES, AND METHOD FOR PRODUCING A COOLING ELEMENT
ELEMENT REFRIGERANT, NOTAMMENT POUR FOURS, ET PROCEDE DE PRODUCTION D'UN ELEMENT REFRIGERANT

(30) Priorität: 20.12.2002 DE 10259870
(43) Veröffentlichungstag der Anmeldung: 05.10.2005
(73) Patentinhaber: Hundt & Weber GmbH, 57078 Siegen (DE)
(72) Erfinder: PFEIFENBRING, Karlfried, 26506 Norden- Süderneuland I (DE); HERING, Marcus, 57046 Siegen (DE); MÜLLER, Peter, H., 57258 Freudenberg (DE)
(74) Vertreter: Pürckhauer, Rolf
(86) Internationale Anmeldenummer: PCT/DE2003/004030
(87) Internationale Veröffentlichungsnummer: WO 2004/057256

(56) Entgegenhaltungen:
- EP-A- 1 136 573
- GB-A- 1 386 645
- DATABASE WPI Derwent Publications Ltd., London, GB; AN 1998-412006 XP002277119 & RU 2 100 728 C (SEMENOV V N,KRIVOTENKO S I, CHIZHOV D I) 27. Dezember 1997 (1997-12-27)
- PATENT ABSTRACTS OF JAPAN Bd. 007, Nr. 268 (C-197), 30. November 1983 (1983-11-30) & JP 58 147504 A (MISHIMA KOUSAN KK), 2. September 1983 (1983-09-02)

## Beschreibung

Die Erfindung betrifft ein Kühlelement, insbesondere für den Einsatz in Wandungen thermisch hochbelasteter Öfen, bestehend aus gegossenem Kupfer oder einer niedrig legierten Kupferlegierung mit in seinem Inneren angeordneten Kühlmittelkanälen aus in dem Kupfer bzw. der Kupferlegierung eingegossenen Kupferrohren.

Ferner betrifft die Erfindung ein Verfahren zur Herstellung eines in seinem Inneren mit aus Kupferrohren gebildeten Kühlmittelkanälen versehenen Kühlelements, insbesondere für den Einsatz in Wandungen thermisch hochbelasteter Öfen, mit den Schritten
a) Fertigung des Rohres einschließlich aller gewünschten Krümmungen, Abzweigungen und dergleichen Strömungsstrukturen,
b) innerhalb einer Gießform Umgießen der Rohre mit geschmolzenem Kupfer oder Kupferlegierung bei vorzugsweise gleichzeitiger Kühlung der Rohrinnenwandungen,
c) Abkühlen der Kupferschmelze.

Derartige Kühlelemente werden üblicherweise zwischen dem Mantel und der Ausmauerung eines Ofens angeordnet, häufig auch für eine Nutzung hinter der Feuerfest-Ausmauerung, wozu die Kühlelemente an das Kühlsystem des Ofens, zum. Beispiel eines pyrometallurgischen Schmelzofens, angeschlossen sind. Die Oberflächen dieser Kühlelemente können, wie dies zum Beispiel in der EP 0 816 515 A1 beschrieben ist, auf der dem Ofeninneren zugewandten Seite mit zusätzlichen Stegen oder Nuten oder wabenförmigen Vertiefungen versehen sein, um so einen besseren Verbund mit der feuerfesten Auskleidung des Ofens zu ermöglichen bzw. eine gute Haftung der im Ofenprozess entstehenden und aufgrund der intensiven Kühlung durch die Kühlelemente erstarrenden Schlacke oder des Metalls als Schutz des Kühlelementes vor chemischen Angriff und vor Erosion sicherzustellen. Der Einsatz der Kühlelemente erfolgt üblicherweise in Form von Kühlplatten im Bereich der Ofenwände oder der Decke oder des Herdbereiches von zylindrischen oder ovalen Schachtöfen. Ebenso zum Einsatz kommen derartige Kühlelemente auch bei Roheisen-Hochöfen, in Lichtbogenöfen, Direktreduktions-Reaktoren und Einschmelzvergasern. Weitere Einsatzbereiche für die Kühlelemente sind Brennerblöcke, Düsen, Gießmulden, Elektrodenklammern, Abstichlochblöcke, Herdanoden oder Kokillen für Anodenformen.

Grundsätzlich angestrebt wird bei den Kühlelementen ein hohes Maß an Wärmeableitung, wodurch sich sowohl die Standzeit der Kühlelemente verbessern lässt als auch vermieden wird, dass thermische Spitzenbelastungen des Ofenprozesses, insbesondere bei dynamischem Betrieb, zu einer Zerstörung des Kühlelementes führen.

Bei Kühlelementen mit umgossenen Rohren als Kühlmittelkanäle wird neben einer guten, möglichst verlustfreien Strömungsführung ein guter Wärmeübergang von dem Gußmetall des Kühlelementes auf die in den Rohren strömende Kühlflüssigkeit angestrebt. In der oben bereits benannten EP 0 816 515 A1 wird zu diesem Zweck ein verbesserter Verbund zwischen Rohr und Vergussmasse in der Weise vorgeschlagen, dass ein Teil der dickwandig ausgeführten Kupferrohre beim Umgießen mit dem flüssigen Kupfer angeschmolzen wird, was jedoch, da Rohr und Schmelze wegen ihrer Materialgleichheit im Wesentlichen denselben Schmelzpunkt aufweisen, mit erheblichen prozesstechnischen Schwierigkeiten verbunden ist. Bei einem verhältnismäßig kalten Guss besteht die Gefahr, dass das Rohr nicht ausreichend mit dem eingegossenen Metall verschweißt. Die Folge hiervon ist ein sehr großer Wärmeübergangswiderstand zwischen Rohr und Umgussmetall. Erhöht man umgekehrt die Gusstemperatur, so ist, selbst bei Verwendung dickwandiger Rohre, ein stellenweises Auflösen und Durchschmelzen der Rohre, zumindest aber ein Eindrücken des Querschnitts der Rohre kaum zu vermeiden. Ein so hergestellter Verbundgusskörper ist für den Einsatz in einem Ofen unbrauchbar.

Beim Einsatz von Kupferschmelzen spielen auch metallurgische Abhängigkeiten eine große Rolle. Kupferschmelzen neigen dazu, Gase aufzunehmen. Bei dem Gießprozess wirken sich insbesondere Wasserstoff und Sauerstoff störend aus. Die Dauer der Schmelzzeit und ggf. die Überhitzungstemperatur spielen ebenfalls eine Rolle und können von Schmelzprozess zu Schmelzprozess variieren. Wasserstoff und Sauerstoff stehen im Gleichgewicht zueinander, weshalb bei hohen Sauerstoffgehalten niedrige Wasserstoffgehalte eingestellt sind und umgekehrt. Weil die Löslichkeit von Wasserstoff in festem Kupfer wesentlich geringer ist als in flüssigem Kupfer, lässt sich daraus ableiten, dass die Löslichkeit für Wasserstoff mit sinkender Temperatur deutlich abnimmt. Beim Übergang von der flüssigen in die feste Phase der Kupferschmelze wirkt sich eine extrem starke Reduzierung des Löslichkeitsvermögens für Wasserstoff aus, man spricht allgemein von einem Löslichkeitssprung beim Unterschreiten der Liquidustemperatur, dieser beträgt ca. 3,5 ml Wasserstoff pro 100 g Kupferschmelze.

Für die Aufnahmefähigkeit einer Schmelze für Gase spielen auch die Temperatur und der Druck eine wesentliche Rolle. Das Abgießen einer wasserstoffhaltigen Kupferschmelze unter Anwesenheit von Sauerstoff in Form von Kupferoxid auf der Rohroberfläche ist problematisch, da es sich beim Abgießen durch den Luftsauerstoff aufgrund der extrem schnellen Rohrerwärmung durch die Schmelze bildet. Aufgrund des Löslichkeitssprungs beim Übergang der Schmelze von ihrem flüssigen auf den festen Zustand reagiert der freiwerdende Wasserstoff mit dem Kupferoxid, indem dieses reduziert wird und der so entstehende Wasserdampf eine Gasporösität des Gusses verursacht. Verfahrenstechnisch kann man sich hiergegen mit einer Vakuumentgasung helfen, die allerdings einen zusätzlichen Aufwand darstellt. Alternativ lässt sich durch eine gezielte Sauerstoffaufladung eine Verschiebung des Wasser-Sauerstoff-Gleichgewichts in Richtung Sauerstoff erzielen, und damit eine Entfernung des Wasserstoffs. Im Anschluss an die oxidierende Schmelzenbehandlung muss der Sauerstoffgehalt gezielt abgebaut werden, indem eine desoxidierende Behandlung der Schmelze in der Pfanne erfolgt. Aufgrund dieser allerdings aufwendigen zweistufigen metallurgischen Behandlung der Kupferschmelze kann eine Reaktion mit dem Sauerstoff des Kupferoxids der umgossenen Kupferrohre nicht mehr zu einer unerwünschten Bildung von Wasserdampf und damit zu Gasblasen innerhalb der Schmelze führen.

Durch den Kontakt einer hocherhitzten Kupferschmelze mit einem in der Gießform angeordneten Kupferrohr kommt es, wie bereits beschrieben, zu einer mechanischen Schwächung des Kupferrohres. Das Rohr neigt dazu, an jenen Stellen eingedrückt zu werden, auf denen eine höhere Metallsäule lastet. Zur Beseitigung dieser Schwierigkeit ist in der DE-PS 726 599 offenbart, während des Gießens Gase oder Flüssigkeiten unter einem erhöhten Gegendruck durch die Rohre hindurchzuleiten, wobei dieser Gegendruck etwa dem Verformungswiderstand des Rohres bei der Erweichungstemperatur entspricht. Aber auch bei Anwendung dieses Verfahrens lässt sich eine Oxidation des Rohres an seinen Außenflächen während des Gießvorganges nicht vermeiden.

Verschiedene Alternativen bei der Materialwahl der vergossenen Rohre sind in der US 6,280,681 beschrieben. Neben den Möglichkeiten, aber auch den Grenzen des Einsatzes von Rohren aus Stahl, Edelstahl und Kupfer ist auch ein Typ Kühlelemente beschrieben, bei dem Rohre aus einem im Handel als "Monel" bezeichneten Material verwendet werden. Dieses Material weist einen Kupfer-Anteil von 31 % und einen Nickel-Anteil von 63 % auf. Ferner ist in dieser Druckschrift beschrieben, dass man zur Erreichung eines guten Verbundes nicht nur Kupferrohre verwenden kann, sondern auch Rohre aus Cu-Ni-Legierungen wie z.B. UNS C 71500 mit einem Kupfer-Anteil von 70 % und einem Nickel-Anteil von 30 %. Diese Rohre haben aufgrund ihres höheren Schmelzpunktes den Vorteil einer höheren thermischen Belastbarkeit während des Gießens und lassen sich häufig auch ohne gleichzeitiges Durchleiten von Kühlwasser durch die Rohre während und nach dem Gießen herstellen. Mit solchen Rohren lässt sich die Gefahr von Durchbrüchen der Kupferschmelze in das Rohrinnere wesentlich reduzieren. Zur Wahrung eines freien Rohrdurchmessers werden diese vor dem Gießen mit Sand gefüllt, um so den Rohrquerschnitt aufrecht zu erhalten und ein Kollabieren des Rohres zu vermeiden. Leider haben die genannten Rohre aus Cu-Ni- und Ni-Cu-Legierungen eine wesentlich schlechtere Wärmeleitfähigkeit als Kupferrohre, wodurch sich im späteren Betrieb als Kühlelement deutlich weniger Wärme abführen lässt, und es insbesondere zu thermischen Überlastungen von Bereichen der Ofenwand kommen kann. Außerdem sind Legierungen aus Nickel und Kupfer wesentlich fester, weshalb sie sich schlechter umformen und biegen lassen. In kritischen Bereichen wie z.B. engen 180°-Bögen müssen aufgrund des Einsatzes von vorgeformten Bögen wesentlich mehr Schweißnähte gezogen werden, wodurch, abgesehen von den höheren Fertigungskosten, die Gefahr späterer Leckagen wächst.

Ferner besteht die bereits beschriebene Gefahr erhöhter Gasporositäten aufgrund von Wasserdampfbildung, was ebenfalls die Gussqualität verschlechtert, die Wärmeabfuhr einschränkt und damit die Wärmeleitung reduziert, da die Gasblasen im Guß wie Isolatoren wirken. Von Nachteil ist ferner der unterschiedliche Wärmeausdehnungskoeffizient der beteiligten Metalle. Es kommt zu Druck- und Zugspannungen auf das in die Gießform eingebettete Rohr, was in Abhängigkeit von der Formgebung des Rohres zu einem örtlich schlechteren Verbund zwischen dem Rohr und dem umgossenen Kupfer und damit wiederum zu einer Verschlechterung der Wärmeleitung führen kann.

Zum Stand der Technik gehört ferner ein Kühlelement, wie dieses in der DE-PS 1386 645 beschrieben ist. Bei diesem Kühlelement befindet sich das zu umgießende Rohr nicht von Anfang an in der Gießform, vielmehr wird zunächst die Kupferschmelze zur Herstellung des Kupferblockes in die Gießform gegeben, und anschließend das vorgefertigte Rohr in diese Schmelze eingetaucht, wobei gleichzeitig die Rohrinnenwandungen gekühlt werden. Für den Fall, dass Rohr und Schmelze aus unterschiedlichen Metallen bestehen, wird die Anbringung einer zusätzlichen Schicht auf der Außenseite des Rohres vorgeschlagen, wobei diese Zusatzschicht aus einem weiteren, dritten Metall besteht, welches sich zum Beispiel galvanisch auf dem Rohr auftragen lässt. Welche Metalle für solche Zwecke geeignet sein können, bleibt offen.

Der Erfindung liegt die **Aufgabe** zugrunde, ein Kühlelement insbesondere für den Einsatz in Wandungen thermisch hoch belasteter Öfen zu schaffen, das sich an den Grenzflächen zwischen Kühlrohr und Umgussmetall durch einen verbesserten Materialverbund und damit einem erhöhten Wärmeübergang auszeichnet. Ferner soll ein Verfahren vorgeschlagen werden, mit dem sich ein solches Kühlelement herstellen lässt.

Zur **Lösung** wird ein Kühlelement mit den Merkmalen gemäß Anspruch 1 vorgeschlagen.

Zur **Lösung** der Teilaufgabe der Bereitstellung eines für die Herstellung derartiger Kühlelemente geeigneten Verfahrens wird ein Verfahren mit den Merkmalen gemäß Anspruch 3 vorgeschlagen.

Erfindungsgemäß werden daher die bei der Herstellung des Kühlelementes zu umgießenden Rohre zuvor auf galvanischem Wege mit einer geeigneten Metallschicht beschichtet, wobei diese Metallschicht einerseits keine Verschlechterung, sondern eher eine Verbesserung des Wärmeübergangs mit sich bringt, also eine sehr gute spezifische Wärmeleitung hat. Andererseits führt die galvanisch aufgetragene Metallschicht zu Vorteilen bei der Passivierung der Rohraußenseite gegen Oxidationseinflüsse während des Abgießens, ferner verbessert sich die Haftung zwischen Rohr und Umgussmetall infolge im Grenzbereich sich einstellender Diffusionsvorgänge. Es wird somit eine unmittelbare Verbindung zwischen dem Umgussmetall und dem umgossenen Rohr ermöglicht, der Wärmeübergang wird stark verbessert und der so eingegossene Rohrkörper fördert beim späteren Einsatz des Kühlelements zum Beispiel in einem industriellen Ofen eine gute Kühlwirkung.

Von besonderem Vorteil sind insbesondere die Diffusionsvorgänge, welche sich in der äußersten Schicht der elektrolytischen Beschichtung einstellen, nachdem diese mit der eingegossenen Kupferschmelze in Kontakt kommt. Diese Diffusionsvorgänge führen zu einer deutlich verbesserten Haftung des Gussmetalls an dem Rohr, verbunden mit einem nahezu verlustlosen Wärmeübergang. Da an der Grenzfläche zwischen elektrolytischer Beschichtung des Rohres und dem umgossenen Kupfer eine dünne Legierungsschicht entsteht, ist die Verbindungsfläche in diesem Bereich nahezu korrosionsfest.

In einer bevorzugten Ausgestaltung des Kühlelementes wird vorgeschlagen, dass die Rohre Kupferrohre sind, und die Beschichtung eine galvanische Nickelbeschichtung ist. Verfahrungsgemäß wird dies dadurch erreicht, dass die Beschichtung der Rohraußenseiten in einem galvanischen Nickelbad erfolgt, wobei die Dicke der so gebildeten Schicht zwischen 3 und 12 µm, vorzugsweise zwischen 6 und 10 µm beträgt.

Nickel zeichnet sich durch eine relativ gute Wärmeleitfähigkeit aus, außerdem verfügt Nickel über eine dem Kupfer vergleichbare Dichte und einen sehr ähnlichen Atomdurchmesser. Der Schmelzpunkt von Nickel liegt mit 1453 °C deutlich höher als der Schmelzpunkt von Kupfer mit 1083 °C, wodurch beim Einfüllen des flüssigen Kupfers ein Anschmelzen der elektrolytischen Nickelschicht vermieden oder verzögert wird. In Versuchen hat sich herausgestellt, dass der hohe Schmelzpunkt des Nickels die galvanische Nickelschicht des Rohres vor einem Angriff durch die Schmelze schützt, wie ein zusätzliches Rohr. Zugleich führt die hohe Wärmeenergie dazu, dass sich zwischen der galvanischen Nickelschicht und dem Umguss aus Kupfer Diffusionsvorgänge abspielen, die zu einer deutlich besseren Haftung des Umgusses an dem Kupferrohr führen. Durch das Entstehen einer dünne Legierungsschicht an der Grenzfläche zwischen dem Rohr und der Umgussmasse wird die Verbindungsfläche korrosionsfest, hier wirkt sich vor allem die vollständige Löslichkeit des Kupfers für Nickel und der annähernd gleiche Atomdurchmesser positiv aus. Nach Abschluss des Gusses und der Erstarrung des Kupfers ist das Nickel der galvanischen Nickelschicht in dieser Region kaum noch nachweisbar. Hier wirkt sich auch die lange Abkühlzeit nach dem Erstarren des Kupfers bis hin zum Ende der Diffusionsvorgänge bei etwa 400 °C aus, was immerhin je nach Größe des gegossenen Kühlelementes 4 bis 8 Stunden ausmacht.

Hinsichtlich der Dicke der auf die Rohraußenseite galvanisch aufgetragenen Nickelschicht scheint das Optimum zwischen 6 und 10 µm zu bestehen.

In einer weiteren Ausgestaltung des Verfahrens wird vorgeschlagen, dass die Kupferrohre erst nach der Fertigung der gewünschten Rohrgestalt beschichtet werden. Es erfolgt also zunächst die Herstellung des Kupferrohres einschließlich aller gewünschter Krümmungen, Abzweigungen und dergleichen Strömungsstrukturen. Erst dann werden die Kupferrohre auf ihrer Rohraußenseite in einem galvanischen Bad elektrolytisch vernickelt. Wird demgegenüber das Kupferrohr bereits vor der Durchführung der verschiedenen Verformungsprozesse vernickelt, so stellt sich heraus, dass sich die Nickelschichten aufgrund des Erwärmens im Bereich zum Beispiel der Bögen und Radien des Rohres stark verändern, und sich damit später kein gleichmäßiger Verbund mit dem Metallguß einstellt.

Mit einer weiteren Ausgestaltung des Verfahrens wird vorgeschlagen, dass die Rohraußenseiten vor der Beschichtung mechanisch gestrahlt werden, vorzugsweise durch Strahlen mit grobem Glaskorn. Vor dem galvanischen Veredeln ist eine starke Dekapierung, d. h. Beizung erforderlich. Desweiteren ist es von Vorteil, wenn die beschichteten Rohraußenseiten vor dem Umgießen der Rohre entfettet werden, vorzugsweise durch Reinigung mit Aceton.

Die in ihrer Geometrie fertiggestellten Kupferrohre werden zunächst mit grobem Glaskorn gestrahlt, um so eine möglichst rauhe und damit große Oberfläche zu erzielen mit dem Ergebnis einer guten Vorreinigung und Aktivierung der Rohre. Anschließend erfolgt dann die elektrolytische Beschichtung der Rohraußenseiten in dem galvanischen Nickelbad. Aufgrund der vorher durch Dekapierung aktivierten Oberfläche wird eine gute Haftung der Nickelschicht erreicht. Beim anschließenden Einbau der Kupferrohre in den Formkasten der Gießform sollte auf eine fettfrei bleibende Oberfläche geachtet werden, wobei sich hierzu die Reinigung der Rohre mit Aceton empfiehlt. Sodann erfolgt der Einguss des flüssigen Kupfers in die Gießform. Basierend auf der vorher gesäuberten Oberfläche konnte während des Eingießens jegliche Oxidation der Rohroberflächen vermieden werden. Eine Verschlechterung des Verbundes wird auf diese Weise unterbunden. Selbst eine leichte Oxidation der Nickeloberfläche scheint sich bei der eintretenden Fusion sowie den ablaufenden Diffusionsvorgängen nicht nachteilig bemerkbar zu machen.

Die Ergebnisse durchgeführter Versuche zeigen, dass auch eine schnelle Abkühlung aus dem flüssigen Zustand infolge einer sehr intensiven Kühlung der mit Kühlwasser beschickten Kupferrohre während und nach dem Gießvorgang möglich ist. Normalerweise wirkt sich eine solche intensive Kühlung auf die Verbundqualität nachteilig aus. Bei Verwendung galvanisierter Kupferrohre hingegen konnten in Versuchen qualitätsmäßig gute Güsse selbst bei starker Kühlleistung des durch die Rohre durchgeleiteten Wassers erzielt werden. Es lässt sich daher von einem robusten, gegenüber Variationen der Verfahrensparameter relativ unempfindlichen Gussprozess sprechen.

Mit einer weiteren Ausführungsform des erfindungsgemäßen Kühlelementes wird vorgeschlagen, dass die Rohre nicht Kupferrohre sind, sondern Kupfer-Nickel-Rohre mit einem Kupfer-Anteil von 30 bis 70 % und einem Nickel-Anteil von 20 bis 65 %, wobei die elektrolytische Beschichtung eine Kupferbeschichtung ist.
Entsprechend ist ein zur Herstellung eines solchen Kühlelements geeignetes Verfahren dadurch gekennzeichnet, dass die verwendeten Rohre Kupfer-Nickel-Rohre mit einem Kupfer-Anteil von 30 bis 70 % und einem Nickel-Anteil von 20 bis 65 % sind, und dass die Beschichtung der Rohraußenseiten in einem galvanischen Kupferbad erfolgt.

In der folgenden Tabelle 1 sind die Ergebnisse an Hand von insgesamt elf durchgeführten Proben zusammengefasst, wobei auch Vergleichsproben ohne elektrolytische Veredelung geprüft wurden. Die Prüfung erfolgte unter Einsatz von Infrarot-Wärmemessungen (thermographische Analyse) sowie anschließender Scherversuche:

**Tabelle 1**

| Proben-Nr. | Material | Schicht | Auflage | Röntgenergebnis |
|---|---|---|---|---|
| 1 | Monel 400 (NiCu 63/31) | Verkupfert | 9 µm | Verbund gut; im Bogen schlechter |
| 2 | Monel 400 | Vernickelt | 9 µm | Verbund sehr schlecht |
| | (NiCu 63/31) | | | |
| 3 | Kupfer | Vernickelt | 3 µm | Gasblasen; Verbund gut |
| 4 | Kupfer | Vernickelt | 6 µm | Keine Blasen; Verbund sehr gut |
| 5 | Kupfer | Vernickelt | 9 µm | Ganz leichte Blasen; Verbund sehr gut |
| 6 | Monel 400 | Ohne Veredelung | - | Total vergast |
| | (NiCu 63/31) | | | |
| 7 | Monel 400 (NiCu 63/31) | Ohne Veredelung | - | Ziemlich vergast |
| 8 | Kupfer | Ohne Veredelung | - | Verbund sehr gut |
| 9 | Kupfer | Ohne Veredelung | - | Verbund sehr gut; leichte Blasen in einem Teilbereich |
| 10 | CuNi | Ohne Veredelung | - | Verbund eher schlecht |
| | (10Fe1Mn) | | | |
| 11 | CuNi | Ohne Veredelung | - | Verbund eher schlecht |
| | (10Fe1Mn) | | | |

Die besten Ergebnisse zeigten daher die Proben Nr. 4 und Nr. 5, bei denen jeweils ein Kupferrohr mit galvanischer Vernickelung eingesetzt wurde, wobei die Schichtdicke bei Probe Nr. 4 6 µm und bei Probe Nr. 5 9 µm beträgt. Einen guten Verbund zeigt auch die Probe Nr. 3 mit einer reduzierten Nickelschicht von 3 µm. Aber auch die nach dem Parallelverfahren unter Einsatz eines Rohres "Monel 400" durchgeführten Versuche zeigen noch einen guten Verbund zwischen Rohr und Umgussmasse, lediglich im Bereich des Rohrbogens zeigten die durchgeführten Scherversuche schlechtere Ergebnisse.

Die nachfolgende Tabelle 2 gibt die Versuchsergebnisse der thermografischen Untersuchung durch Wärmebild-Auswertung wieder:

**Tabelle 2**

| Versuchsergebnisse der thermografischen Untersuchung (Wärmebild-Auswertung) | | | | | |
|---|---|---|---|---|---|
| Abkühlung durch 1,8 m³ / h Wasser-Durchflussmenge und 6 bar Druck | | | | | |
| ab ca. 175-180 °Celsius | | | | | |
| TEMPERATUREN IN °CELSIUS | | | | | |
| Proben-Nr | Nach 10 sec | Nach 30 sec | Nach 60 sec | Nach 120 sec | Nach 200 sec |
| 1 | 168,8 | 159,9 | 143,5 | 116,2 | 89,4 |
| 2 | 173,2 | 167,4 | 157,7 | 131,8 | 100,8 |
| 3 | 165,7 | 145,1 | 124,4 | 92,0 | 64,7 |
| 4 | 165,3 | 144,4 | 122,2 | 88,9 | 62,8 |
| 5 | 163,9 | 143,2 | 119,1 | 86,7 | 59,7 |
| 6 | 176,4 | 172,6 | 167,2 | 155,0 | 123,7 |
| 7 | 174,1 | 169,7 | 163,7 | 152,6 | 135,5 |
| 8 | 166,6 | 158,2 | 133,4 | 103,2 | 71,8 |
| 9 | 168,0 | 157,5 | 141,2 | 110,2 | 79,7 |
| 10 | 177,2 | 171,1 | 172,3 | 165,9 | 144,4 |
| 11 | 179,0 | 176,8 | 172,6 | 159,3 | 125,6 |

Die nachfolgende Tabelle 3 schließlich gibt die Ergebnisse der durchgeführten Scherversuche unter Angabe der Scherfestigkeit τ in N/mm² für die vier Materialpaarungen Kupfer ohne Vernickelung, Kupfer mit Vernickelung, Monel 400 ohne Kupferschicht und Monel 400 mit elektrolytischer Kupferschicht wieder. Die besonders guten Ergebnisse bei dem Einsatz eines vernickelten Kupferrohres sowie eines verkupferten Rohres aus Monel 400 sind augenfällig:

**Tabelle 3**

| Ergebnisse des Scherversuchs in N/mm² | | | |
|---|---|---|---|
| Beispielergebnisse: | | | |
| Kupfer | ohne Ni-Schicht | 4,5 | |
| Kupfer | mit Ni-Schicht | 20,7 | das 4-5 fache durch optimale Nickelbeschichtung |
| Monel 400 | ohne Cu-Schicht | 4,8 | |
| Monel 400: | mit Cu Schicht | 27,4 | das 5-6 fache durch optimale Kupferbeschichtung |

Den in den Tabellen 1, 2 und 3 zusammengefaßten Proben- und Scherergebnissen liegt der in Fig. 1 dargestellte Probenkörper zugrunde. Das Rohr nimmt einen U-förmigen Verlauf durch den Gußkörper, mit einem aus dem Gußkörper herausragenden Zulauf und einem Ablauf. Bei den Versuchen verwendet wurden jeweils Rohre mit einem Außendurchmesser von 33 mm, und einem Innendurchmesser von 21 mm, die Abmessungen des gegossenen Blocks betrugen 360 mm/200 min/80 mm. Die Rohrabmessungen lassen erkennen, daß die Wanddicke der bei den Gießversuchen verwendeten Rohre jeweils 6 mm betrug.

Die so gefertigten Probenkörper wurden in einem Glühofen erwärmt, während der anschließenden Abkühlung mit einer definierten Wassermenge und einem definierten Druck erfolgten thermografische Aufnahmen mit Hilfe einer Infrarot-Kamera.

## Patentansprüche

1. Kühlelement, insbesondere für den Einsatz in Wandungen thermisch hochbelasteter Öfen, bestehend aus gegossenem Kupfer oder einer niedrig legierten Kupferlegierung mit in seinem Inneren angeordneten Kühlmittelkanälen aus in dem Kupfer bzw. der Kupferlegierung eingegossenen Rohren, **dadurch gekennzeichnet, dass** die Rohre der Kühlmittelkanäle Kupferrohre sind, die außenseitig eine elektrolytische Beschichtung haben.

2. Kühlelement nach Anspruch 1, **dadurch gekennzeichnet, dass** die Dicke der Beschichtung zwischen 3 und 12 µm vorzugsweise zwischen 6 und 10 µm beträgt.

3. Verfahren zur Herstellung eines in seinem Inneren mit aus Rohren gebildeten Kühlmittelkanälen versehenen Kühlelements, insbesondere für den Einsatz in Wandungen thermisch hochbelasteter Öfen, mit den Schritten
a) Fertigung des Rohres einschließlich aller gewünschten Krümmungen, Abzweigungen und dergleichen Strömungsstrukturen,
b) Innerhalb einer Gießform Umgießen der Rohre mit geschmolzenem Kupfer oder einer niedrig legierten Kupferlegierung bei vorzugsweise gleichzeitiger Kühlung der Rohrinnenwandungen,
c) Abkühlen der Kupferschmelze,
**dadurch gekennzeichnet, dass** Kupferrohre verwendet werden und bei der Fertigung der Rohre zumindest jene Bereiche der Rohraußenseiten, welche später mit dem Kupfer oder der Kupferlegierung umgossen werden, elektrisch beschichtet werden.

4. Verfahren nach Anspruch 3, **dadurch gekennzeichnet, dass** die Rohre erst nach der Fertigung der gewünschten Rohrgestalt beschichtet werden.

5. Verfahren nach Anspruch 3 oder 4, **dadurch gekennzeichnet, dass** die Rohraußenseiten vor der Beschichtung mechanisch bestrahlt werden, vorzugsweise durch Strahlen mit grobem Glaskom.

6. Verfahren nach einem der Ansprüche 3 bis 5, **dadurch gekennzeichnet, dass** die beschichteten Rohraußenseiten vor dem Umgießen der Rohre entfettet werden, vorzugsweise durch Reinigung mit Aceton.

7. Verfahren nach einem der Ansprüche 3 bis 6, **dadurch gekennzeichnet, dass** die verwendeten Rohre Kupferrohre sind, und dass die Beschichtung der Rohraußenseiten in einem galvanischen Nickelbad erfolgt.

8. Verfahren nach einem der Ansprüche 3 bis 7, **dadurch gekennzeichnet, dass** die Dicke der galvanischen Schicht zwischen 3 und 12 µm vorzugsweise zwischen 6 und 10 µm beträgt.

## Claims

1. Cooling element, in particular for use in walls of furnaces subjected to high thermal stress, composed of cast copper or a low-alloy copper alloy with coolant ducts arranged in its interior comprising pipes cast in the copper or the copper alloy, **characterised in that** the pipes of the coolant ducts are copper pipes, which have an electroplated coating on the outside.

2. Cooling element according to claim 1, **characterised in that** the thickness of the coating amounts to between 3 and 12 µm, preferably between 6 and 10 µm.

3. Process for the production of a cooling element provided with coolant ducts formed from pipes in its interior, in particular for use in walls of furnaces subjected to high thermal stress, with the steps
a) producing the pipe including all the required bends, branches and similar flow structures,
b) casting molten copper or a low-alloy copper alloy around the pipes within a die, preferably with simultaneous cooling of the pipe inside walls,
c) cooling the copper melt,
**characterised in that** copper pipes are used and during the production of the pipes at least those regions of the pipe outer surfaces, around which the copper or the copper alloy are later cast, are electroplated.

4. Process according to claim 3, **characterised in that** the pipes are only coated after the required pipe structure has been produced.

5. Process according to claim 3 or 4, **characterised in that** the pipe outer surfaces are blasted mechanically before coating, preferably by abrasion blasting with coarse glass grains.

6. Process according to one of claims 3 to 5, **characterised in that** the coated pipe outer surfaces are degreased before casting around the pipes, preferably by cleaning with acetone.

7. Process according to one of claims 3 to 6, **characterised in that** the pipes used are copper pipes, and that the coating of the pipe outer surfaces takes place in a nickel plating bath.

8. Process according to one of claims 3 to 7, **characterised in that** the thickness of the electroplated coating amounts to between 3 and 12 µm, preferably between 6 and 10 µm.

## Revendications

1. Elément de refroidissement , en particulier pour l'utilisation dans des parois de fours soumis à de fortes contraintes thermiques, consistant en cuivre coulé ou en alliage de cuivre faiblement allié, à l'intérieur duquel sont agencés des canaux pour agent réfrigérant sous la forme de tubes coulés dans le cuivre, respectivement l'alliage de cuivre, **caractérisé en ce que** les tubes des canaux pour agent réfrigérant sont des tubes en cuivre qui présentent sur la faces extérieure un revêtement électrolytique.

2. Elément de refroidissement selon la revendication 1, **caractérisé en ce que** l'épaisseur du revêtement est située entre 3 et 12 mm, de préférence entre 6 et 10 mm.

3. Procédé pour la fabrication d'un élément de refroidissement, pourvu à l'intérieur de canaux pour agent réfrigérant, formés de tubes, en particulier pour l'utilisation dans des parois de fours soumis à de fortes contraintes thermiques, comprenant les étapes suivantes:
a) Fabrication du tube, y compris tous les coudes, dérivations et également les structures d'écoulement désirés,
b) Coulée des tubes dans un moule avec du cuivre fondu ou un alliage de cuivre faiblement allié, en procédant de préférence à un refroidissement simultané des parois intérieures des tubes,
c) Refroidissement de la masse fondue de cuivre,
**caractérisé en ce que** l'on utilise des tubes en cuivre et que, lors de la fabrication des tubes, au moins les zones des faces extérieures des tubes, qui seront plus tard coulés dans le cuivre ou l'alliage de cuivre, sont revêtues électriquement.

4. Procédé selon la revendication 3, **caractérisé en ce que** les tubes ne sont revêtus qu'après la réalisation de la forme souhaitée des tubes.

5. Procédé selon revendication 3 ou 4, **caractérisé en ce que** les faces extérieures des tubes sont sablées mécaniquement avant le revêtement, de préférence avec des jets de grains de verre grossiers.

6. Procédé selon l'une des revendications 3 à 5, **caractérisé en ce que** les faces extérieures des tubes sont dégraissées avant coulée des tubes, de préférence par nettoyage avec de l'acétone.

7. Procédé selon l'une des revendications 3 à 6, **caractérisé en ce que** les tubes employés sont des tubes en cuivre et que le revêtement des faces extérieures du des tubes est effectué dans un bain de nickelage galvanique.

8. Procédé selon l'une des revendications 3 à 7, **caractérisé en ce que** l'épaisseur de la couche galvanique est située entre 3 et 12 mm, de préférence entre 6 et 10 mm.
